# EUROPÄISCHE PATENTSCHRIFT

(11) **EP 0 346 704 B1**
(45) Veröffentlichungstag und Bekanntmachung des Hinweises auf die Patenterteilung: **05.04.1995**
(21) Anmeldenummer: 89109983.0
(22) Anmeldetag: 02.06.1989
(51) Int. Cl.: D01F 6/94

(54) **Verfahren zur Herstellung von Monofilen aus einer ternären Formmasse auf Basis thermoplastischer Kunststoffe und hieraus extrudierte Monofile**
Monofilaments and method of producing the same
Monofilaments et procédé pour leur fabrication

(30) Priorität: 15.06.1988 DE 3820368
(43) Veröffentlichungstag der Anmeldung: 20.12.1989
(73) Patentinhaber: MONOFIL-TECHNIK Gesellschaft für Synthese Monofile mbH, D-53761 Hennef (DE)
(72) Erfinder: Bloch, Klaus, D-5205 St.Augustin 1 (DE); Weber, Josef, D-5202 Hennef (DE)
(74) Vertreter: Müller-Gerbes, Margot, Dipl.-Ing.

(56) Entgegenhaltungen:
- EP-A- 0 221 691
- EP-A- 0 292 186
- US-A- 4 528 335

## Beschreibung

Die Erfindung bezieht sich auf ein Verfahren zur Herstellung von verstreckbaren Monofilen durch Extrusion einer ternären Formmasse auf Basis thermoplastischer Kunststoffe und hieraus durch Extrusion mit anschließender Verstreckung hergestellte Monofile.

Wegen der vielseitigen Eigenschaften der linearen Polyarylen-oxide und -sulfide, insbesondere ihrer ausgezeichneten Hitzebeständigkeit, guten mechanischen Eigenschaften, hervorragenden Hydrolyse- und chemischen Beständigkeit, flammenhemmenden Eigenschaft, guten elektrischen Eigenschaften und geringen Wasseraufnahme ist auch ihr Einsatz in Gestalt von Monofilen gefordert.

Die Erfindung befaßt sich insbesondere mit der Herstellung von hochtemperaturfesten Monofilen auf Basis geeigneter thermoplastischer Kunststoffe, wie beispielsweise Polyphenylensulfid, das einen Kristallit-Schmelzpunkt von etwa 285°C aufweist, siehe auch Zeitschrift Kunststoffe, 77 (1987), S. 1023-1027. Wegen ihrer hohen Kristallinität neigen jedoch Fasern und Monofile von Polyarylensulfiden und -oxiden zur Brüchigkeit. Man hat daher bereits versucht, die Geschmeidigkeit und Verarbeitbarkeit von Polyphenylensulfid zum Herstellen von Monofilen durch Zugabe von Polyfluorcarbonen, insbesondere Polytetrafluorethylen zu verbessern, wie beispielsweise aus der EP-OS 0221 691 oder US-PS 4493 917 bekannt geworden. Es hat sich jedoch herausgestellt, daß die Verarbeitung der binären Mischungen von Polyarylensulfiden oder -oxiden mit Polyfluorcarbonen auch bei Einhalten vorgebener Extrusionsbedingungen zu Monofilen noch verbesserungsbedürftig sind, da die Dimensionsstabilität infolge hoher Toleranzen und auch ein hoher und ungleichmäßiger Schrumpf und nicht glatte Oberflächen sowie Aufspleißen der Monofile bei dickeren Durchmessern als nachteilig empfunden werden.

Aus der US-PS 4528 335 ist eine Formmasse aus Polyarylensulfiden mit Zusatz von amorphen Polyamiden, worunter im wesentlichen nichtkristalline Polyamide mit einer Kristallinität unter 20 %, bevorzugt unter 5 %, verstanden werden, bekannt, die sich auf Grund des breiten Schmelzbereiches insbesondere für die Herstellung von Artikeln durch Spritzguß eignet.

Der Erfindung liegt die Aufgabe zugrunde, eine Formmasse zu schaffen, mit der Monofile auf Basis von linearen Polyarylenoxiden bzw. -sulfiden mit guten Extrusionseigenschaften und verringerter Sprödigkeit hergestellt werden können. Im Gegensatz zu für das Spritzgießen oder normale Extrudieren geeigneten Formmassen müssen solche für das Extrudieren von Monofilen auch noch verstreckbar sein.

Die Erfindung löst die gestellte Aufgabe mit einem Verfahren und einer ternären Formmasse wobei als Komponente A teilkristalline Polyarylensulfide oder -oxide, als Komponente B kristalline bzw. teilkristalline Polyamide und als Komponente C apolare Polyfluorolefine verwendet werden, die Mischungen in Extrudern bei Temperaturen oberhalb 270°C aufgeschmolzen und homogenisiert werden und die extrudierten Monofile im Verhältnis 1 zu 3 bis 1 zu 8 bei Raumtemperatur bzw. Temperaturen bis 110°C verstreckt werden. Mit der ausgewählten ternären Formmasse gelingt es, einerseits die guten Eigenschaften der Polyarylensulfide bzw. -oxide zu erhalten und gleichzeitig die Verarbeitbarkeit zu verbessern und die Sprödigkeit bzw. Kälteempfindlichkeit herabzusetzen. Mit der erfindungsgemäßen ternären Formmasse gelingt eine Optimierung der herzustellenden Produkte, insbesondere der durch Extrusion herzustellenden Monofile, die nachfolgend verstreckt werden, die überraschenderweise nicht zu Lasten einzelner Eigenschaften geht. Während bei Einsatz von binären Formmassen stets die Verbesserung einer Eigenschaft direkt verbunden ist mit einer deutlichen Verschlechterung anderer Eigenschaften, gelingt es durch die Erfindung in überraschender Weise bei Ausgleich negativer Eigenschaften die vorhandenen positiven Eigenschaften zu erhalten.

Erfindungsgemäß werden Monofile mit ausgezeichneter Temperaturfestigkeit und Gebrauchstüchtigkeit erhalten aus einer ternären Formmasse auf Basis thermoplastischer Kunststoffe, hergestellt durch Extrusion mit anschließender Verstreckung mit 65 bis 84 Gew.-% teilkristalliner Polyarylensulfide bzw. -oxide als Komponente A, 1 bis 10 Gew.-% ausgewählter kristalliner bzw. teilkristalliner Polyamide als Komponente B und 15 bis 25 Gew.-% apolarer Polyfluorolefine als Komponente C.

Als Komponente A werden erfindungsgemäß Polyphenylensulfid (PPS), Polyphenylenoxid (PPO) oder Polyetheretherketone (PEEK) eingesetzt, von denen PPS bevorzugt ist. Als Komponente B werden insbesondere die kristallinen Polyamid 6, Polyamid 66 und Polyamid 610, aber auch halbaromatische teilkristalline Polyamide, wie das Poly-m-Xylylenadipamid, eingesetzt. Von den Polyamiden ist das Polyamid 66 das bevorzugt, es ergibt eine Verbesserung der Oberfläche und günstigeres Dehnungs- und Festigkeitsverhalten der Monofile.

Von den apolaren Fluorolefinen werden insbesondere Polytetrafluorethylen (PTFE), Tetrafluorethylen-Perfluorpropylen-Copolymere (FEP) mit 15 bis 25 % Mol-% Hexafluorpropylen, Copolymere von Fluorethylen mit ca. 5 % Perfluoralkylvinylether (PFA), Ethylen-Chlortrifluorethylen-Copolymere (ECTFE) und/oder Ethylen-Tetrafluorethylen-Copolymere (ETFE) eingesetzt, von denen ETFE bevorzugt ist. Die eingesetzten apolaren Polyfluorolefine zeichnen sich durch extrem niedrige dielektrische Verlustfaktoren aus. Gleichzeitig verbessern sie das Extrusions- und Streckverhalten der Formmasse und die chemischen Eigenschaftswerte sowie Elastizität der Monofile u.a

Monofile mit einem ausgewogenen Eigenschaftsbild erhält man erfindungsgemäß durch Einsatz PPS, PA 66 und ETFE, wobei eine Zusammensetzung gemäß den Merkmalen des Anspruchs 10 bevorzugt ist.

Überraschend hat sich herausgestellt, daß zur Erhöhung der Flexibilität der erfindungsgemäß hergestellten Monofile bereits geringe Mengen ausgewählter Polyamide ausreichen, die gleichzeitig die Kältefestigkeit der Formmasse verbessern und der Sprödigkeit der Polyarylensulfide bzw. -oxide entgegenwirken. Insbesondere wird auch die rauhe Oberfläche von Polyarylensulfiden durch PA geglättet.

Bei dem erfindungsgemäßen Verfahren werden bevorzugt Formmassen zum Herstellen von Monofilen mit 65 bis 84, insbesondere mit 72 bis 82 Gew.-% der Komponente A, 1 bis 10, insbesondere 1 bis 5 Gew.-% der Komponente B und 15 bis 25, insbesondere 17 bis 23 Gew.-% der Komponente C verwendet. Bei einem Gehalt von 80 bis 74 Gew.-% PPS, 2 bis 4 Gew.-% PA 66 und 22 bis 18 Gew.-% ETFE werden Monofile auf Basis PPS mit einem ausgewogenen Eigenschaftsbild bei Erhalt der wesentlichen Eigenschaften von PPS erhalten.

Um hochtemperaturfeste Monofile durch Extrusion mit nachfolgender Verstreckung zu erhalten, werden bevorzugt (teil-)kristalline Thermoplaste eingesetzt, deren Kristallit-Schmelzpunkt oberhalb 240°C liegt.

Das Aufschmelzen und Homogenisieren der ternären Formmassen erfolgt bevorzugt bei Temperaturen in Bereichen zwischen 285 und 305°C, ggf. auch darüber.

Die erhaltenen Monofile zeichnen sich durch hohe mechanische Festigkeit, Flexibilität, hohe thermische Beständigkeit, günstiges Gleitreibverhalten, Maßhaltigkeit, sehr gute chemische Resistenz, hervorragende Hydrolysebeständigkeit, flammenhemmendes Verhalten, gute elektrische Eigenschaften und Isolierverhalten sowie geringe Feuchtaufnahme aus.

Die Monofile können vielfältig verarbeitet werden und finden Anwendung insbesondere als Papiermaschinensiebe und Trockenbänder, Filtergewebe der chemischen Industrie, Stützgewebe von Nadelfilzen für die Heißgasentstaubung in der Elektrotechnik und Elektronik, Kabelbau u.a. Wegen der auf Basis der ternären Formmasse erzielbaren Flexibilität und glatten abriebfesten Oberfläche lassen sie sich hervorragend textil verarbeiten.

Die Erfindung ist in der Figur 1 in Ansicht eines Monofiles dargestellt und wird an einem Beispiel erläutert.

Eine ternäre Formmasse wurde aus Polyphenylensulfid, ETFE und PA 66 im Verhältnis 77 : 20 : 3 gemischt, plastifiziert und in einem Einschneckenextruder bei einer Temperatur von 295°C aufgeschmolzen und zu einem unverstreckten Monofil mit einem Durchmesser von 0,50 mm ± 0,01 mm extrudiert. Nach Abkühlung unter 95°C wird das Monofil um das etwa Dreifache gereckt, wodurch ein verstrecktes Monofil mit einem Durchmesser von 0,31 mm± 0,01 mm entsteht. Das gereckte Monofil weist die folgenden Eigenschaften auf:
Reißlast: 24 bis 29 N
Bruchdehnung: 35 bis 40 %
Schrumpf in kochendem Wasser nach 5 Min.: 2,3 bis 3,7 %
Schrumpf bei 150°C nach 5 Min.: 10 %.

Das hergestellte Monofil zeichnet sich durch enge Monofildurchmessertoleranzen, glatte Oberfläche und Flexibilität des Monofils aus.

Zum Vergleich wurde bei gleichen Bedingungen ein Monofil gemäß EP-OS 0221 691 aus polyphenylensulfid und ETFE im Mengenverhältnis 80 : 20 hergestellt und gereckt. Das Vergleichsmonofil weist die folgenden gemessenen Eigenschaften auf:
Reißlast: 33 bis 38 N
Bruchdehnung: 25 bis 60 %
Schrumpf in kochendem Wasser nach 5 Min.: 0,5 bis 4,7 %
Schrumpf bei 150°C nach 5 Min.: 6,3 bis 13,3 %.
Das Vergleichsmonofil hatte eine rauhere Oberfläche und geringere Flexibilität als das erfindungsgemäße Monofil. Darüber hinaus wies das verstreckte Vergleichs-Monofil Durchmesserabweichungen zwischen 0,02 bis 0,06 mm auf.

## Patentansprüche

1. Verfahren zur Herstellung von verstreckbaren Monofilen durch Extrusion einer ternären Formmasse auf Basis thermoplastischer Kunststoffe, wobei als Komponente A teilkristalline Polyarylensulfide oder -oxide, als Komponente B kristalline bzw. teilkristalline Polyamide und als Komponente C apolare Polyfluorolefine verwendet werden, die Mischungen in Extrudern bei Temperaturen oberhalb 270°C aufgeschmolzen und homogenisiert werden und die extrudierten Monofile im Verhältnis von 1 zu 3 bis 1 zu 8 bei Raumtemperatur bzw. Temperaturen bis 110°C verstreckt werden.

2. Verfahren nach Anspruch 1,
wobei die Formmasse **gekennzeichnet** ist durch
65 bis 84 Gew.-% teilkristalliner Polyarylensulfide oder -oxide
1 - 10 Gew.-% kristalline bzw. teilkristalline Polyaminde und
15 25 Gew.-% apolare Polyfluorolefine.

3. Verfahren nach Anspruch 1 oder 2,
wobei die Formmasse **dadurch gekennzeichnet** ist, daß als Komponente A Polyphenylensulfid, Polyphenylenoxid oder Polyetheretherketone verwendet ist.

4. Verfahren nach einem der Ansprüche 1 bis 3,
wobei die Formmasse **dadurch gekennzeichnet** ist, daß als Komponente B Polyamid 6, Polyamid 66, Polyamid 610 oder halbaromatische teilkristalline Polyamide verwendet ist.

5. Verfahren nach einem der Ansprüche 1 bis 4,
wobei die Formmasse **dadurch gekennzeichnet** ist, daß als Komponente C Ethylen-Tetrafluorethylen-Copolymeres, Polytetrafluorethylen, Tetrafluorethylen-Perfluorpropylen-Copolymeres, Copolymeres von Fluorethylen mit ca. 5 % Perfluoralkylvinylether und/oder Ethylen-Chlortrifluorethylen-Copolymeres verwendet ist.

6. Verfahren nach einem der Ansprüche 1 bis 5,
wobei die Formmasse **gekennzeichnet** ist durch
72 bis 82 Gew.-% teilkristallines Polyarylensulfid oder -oxid und
17 bis 23 Gew.-% apolare Polyfluorolefine und
1 bis 5 Gew.-% kristalline bzw. teilkristalline Polyamide.

7. Monofil bestehend aus einer ternären Formmasse auf Basis thermoplastischer Kunststoffe mit
65 bis 84 Gew.-% teilkristalline Polyarylensulfide oder -oxide als Komponente A,
1 bis 10 Gew.-% kristallines bzw. teilkristallines Polyamid als Komponente B,
15 bis 25 Gew.-% apolare Polyfluorolefine als Komponente C, hergestellt durch Extrusion mit anschließender Verstreckung der ternären Formmasse.

8. Monofil nach Anspruch 7,
bestehend aus Polyphenylensulfid, Polyphenyloxid oder Polyetheretherketone als Komponente A, Polyamid 6, Polyamid 66, Polyamid 610 oder Poly-m-Xylylenadipamid als Komponente B, Ethylen-Tetrafluorethylen-Copolymer, Poly-tetrafluorethylen, Tetrafluorethylen-Perfluorpropylen-Copolymer, Ethylen-chlortrifluorethylen-Copolymer und/oder Copolymeres von Fluorethylen mit ca. 5 % Perfluoralkylvinylether als Komponente C.

9. Monofil nach einem der Ansprüche 7 und 8,
bestehend aus
72 bis 82 Gew.-% Komponente A,
1 bis 5 Gew.-% Komponente B und
17 bis 23 Gew.-% Komponente C.

10. Monofil nach einem der Ansprüche 7 bis 9,
bestehend aus
74 bis 80 Gew.-% Polyphenylensulfid
2 bis 4 Gew.-% Polyamid 66
18 bis 22 Gew.-% Ethylen-Tetrafluorethylen-Copolymer.

## Claims

1. Method for producing stretchable monofilaments by extruding a ternary moulding composition based on thermoplastic plastics, wherein semi-crystalline polyarylene sulphides or oxides are used as component A, crystalline or semi-crystalline polyamides are used as component B and apolar polyfluoroolefins are used as component C, the mixtures are melted down and homogenized in extruders at temperatures above 270°C and the extruded monofilaments are stretched in a ratio of 1 to 3 to 1 to 8 at ambient temperature or temperatures up to 110°C.

2. Method according to claim 1, whereby the moulding composition is characterized by
65 to 84% by weight semi-crystalline polyarylene sulphides or oxides,
1 - 10% by weight crystalline or semi-crystalline polyamides, and
15 - 25% by weight apolar polyfluoroolefins.

3. Method according to claim 1 or 2, whereby the moulding composition is characterized in that polyphenylene sulphide, polyphenylene oxide or polyetheretherketones are used as component A.

4. Method according to one of claims 1 to 3, whereby the moulding composition is characterized in that polyamide 6, polyamide 66, polyamide 610 or semi-aromatic semi-crystalline polyamides is used as component B.

5. Method according to one of claims 1 to 4, whereby the moulding composition is characterized in that ethylene-tetrafluoroethylene-copolymer, polytetrafluoroethylene, tetrafluoroethylene-perfluoropropylene-copolymer, copolymer of fluoroethylene with about 5% perfluoroalkylvinylether and/or ethylene-chlorotrifluoroethylene-copolymer is used as component C.

6. Method according to one of claims 1 to 5, whereby the moulding composition is characterized by
72 to 8% by weight semi-crystalline polyarylene sulphide or oxide, and
17 to 23% by weight apolar polyfluoroolefins, and
1 to 5% by weight crystalline or semi-crystalline polyamides.

7. Monofilament consisting of a ternary moulding composition based on thermoplastic plastics with
65 to 84% by weight semi-crystalline polyarylene sulphides or oxides as component A,
1 to 10% by weight crystalline or semi-crystalline polyamide as component B,
15 to 25% by weight apolar polyfluoroolefins as component C, produced by extruding with subsequent stretching of the ternary moulding composition.

8. Monofilament according to claim 7, consisting of polyphenylene sulphide, polyphenyloxide or polyetheretherketones as component A, polyamide 6, polyamide 66, polyamide 610 or poly-m-xylylene adipamide as component B, ethylene-tetrafluoroethylene-copolymer, poly-tetrafluoroethylene, tetrafluoroethylene-perfluoropropylene-copolymer, ethylene-chlorotrifluoroethylene-copolymer and/or copolymers of fluoroethylene with about 5% perfluoroalkylvinylether as component C.

9. Monofilament according to one of claims 7 and 8, consisting of
72 to 82% by weight component A,
1 to 5% by weight component B and
17 to 23% by weight component C.

10. Monofilament according to one of claims 7 to 9, consisting of
74 to 80% by weight polyphenylene sulphide
2 to 4% by weight polyamide 66
18 to 22% by weight ethylene-tetrafluoroethylene-copolymer.

## Revendications

1. Procédé pour la fabrication de monofilaments étirables par extrusion d'une matière ternaire à mouler à base de matières synthétiques thermoplastiques, dans lequel, comme composant A, on utilise des polyarylènesulfures ou des oxydes de polyarylène partiellement cristallins; comme composant B, des polyamides cristallins, respectivement partiellement cristallins; et comme composant C, des polyfluoroléfines apolaires, on soumet les mélanges à une fusion et à une homogénéisation dans des extrudeuses à des températures supérieures à 270°C et on étire les monofilaments extrudés dans un rapport de 1-3 à 1-8 à la température ambiante, respectivement à des températures allant jusqu'à 110°C.

2. Procédé selon la revendication 1, dans lequel la matière à mouler est caractérisée par
de 65 à 84% en poids de polyarylènesulfures ou d'oxydes de polyarylène partiellement cristallins,
de 1 à 10% en poids de polyamides cristallins, respectivement partiellement cristallins, et
de 15 à 25% en poids de polyfluoroléfines apolaires.

3. Procédé selon la revendication 1 ou 2, dans lequel la matière à mouler est caractérisée en ce que, comme composant A, on utilise du polyphénylènesulfure, de l'oxyde de polyphénylène ou des polyétheréthercétones.

4. Procédé selon l'une quelconque des revendications 1 à 3, dans lequel la matière à mouler est caractérisée en ce que, comme composant B, on utilise du polyamide 6, du polyamide 66, du polyamide 610 ou encore des polyamides partiellement cristallins semi-aromatiques.

5. Procédé selon l'une quelconque des revendications 1 à 4, dans lequel la matière à mouler est caractérisée en ce que, comme composant C, on utilise un copolymère d'éthylène-tétrafluoréthylène, du polytétrafluoréthylène, un copolymère de tétrafluoréthylène-perfluoropropylène, un copolymère de fluoréthylène comprenant environ 5% d'éther perfluoro-alkylvinylique et/ou un copolymère d'éthylène-chlorotrifluoréthylène.

6. Procédé selon l'une quelconque des revendications 1 à 5, dans lequel la matière moulée est caractérisée par
de 72 à 82% en poids de polyarylènesulfure ou d'oxyde de polyarylène partiellement cristallin,
de 17 à 23% en poids de polyfluoroléfines apolaires et
de 1 à 5% en poids de polyamides cristallins, respectivement partiellement cristallins.

7. Monofilament constitué par une matière ternaire à mouler à base de matières synthétiques thermoplastiques comprenant
de 65 à 84% en poids de polyarylènesulfures ou d'oxydes de polyarylène partiellement cristallins comme composant A,
de 1 à 10% en poids de polyamide cristallin, respectivement partiellement cristallin comme composant B,
de 15 à 25% en poids de polyfluoroléfines apolaires comme composant C,
préparé par extrusion avec étirement ultérieur de la matière ternaire à mouler.

8. Monofilament selon la revendication 7, constitué par du polyphénylènesulfure, de l'oxyde de polyphénylène ou une polyétheréthercétone comme composant A, par du polyamide 6, du polyamide 66, du polyamide 610 ou du poly-m-xylylène-adipamide comme composant B, par un copolymère d'éthylène-tétrafluoréthylène, du polytétra-fluoréthylène, un copolymère de tétrafluoréthylène-perfluoropropylène, un copolymère d'éthylène-chlorotrifluoréthylène et/ou un copolymère de fluoréthylène comprenant environ 5% d'éther perfluoroalkylvinylique comme composant C.

9. Monofilament selon l'une quelconque des revendications 7 et 8, constitué par
de 72 à 82% en poids du composant A,
de 1 à 5% en poids du composant B et
de 17 à 23% en poids du composant C.

10. Monofilament selon l'une quelconque des revendications 7 à 9, constitué par
de 74 à 80% en poids de polyphénylènesulfure,
de 2 à 4% en poids de polyamide 66
de 18 à 22% en poids de copolymère d'éthylène-tétrafluoréthylène.
